# FASCICULE DE BREVET EUROPEEN

(11) **EP 0 119 180 B1**
(45) Date de publication et mention de la délivrance du brevet: **15.03.1989**
(21) Numéro de dépôt: 84870009.2
(22) Date de dépôt: 20.01.1984
(51) Int. Cl.: C22C 18/04

(54) **Alliages à base de zinc à ductilité améliorée**
Legierung auf Zinkbasis mit Duktilität
Zinc base alloy with ductility properties

(30) Priorité: 11.02.1983 BE 6047778; 05.07.1983 BE 6047844; 20.09.1983 BE 6047872
(43) Date de publication de la demande: 19.09.1984
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Skenazi, André, B-3080 Steenokkerzeel (BE); Coutsouradis, Dimitri, B-4020 Liège (BE); Rasquin, André, B-4510 Saive (BE)
(74) Mandataire: Lacasse, Lucien Emile

(56) Documents cités:
- CH-A- 328 148
- DE-A- 2 142 685
- FR-A- 1 140 750
- FR-A- 2 145 241
- GB-A- 790 309
- US-A- 1 490 696

## Description

La présente invention concerne des alliages à base de zinc présentant une ductilité améliorée.

Le domaine d'utilisation des alliages à base de zinc est actuellement etendu à de nombreuses applications intéressant de multiples aspects de l'industrie. C'est le cas, en particulier, des alliages de zinc destinés à la coulée par gravité.

On a déjà cherché à améliorer le propriétés de tels alliages de zinc, en leur incorporant un ou plusieurs éléments, en quantités variables parfois même en très faible quantité, afin d'obtenir des alliages aptes à un éventail d'applications aussi large que possible.

On connaît notamment un alliage de zinc destiné à la coulée par gravité présentant une charge de rupture de l'ordre de 400 MPa. Cette valeur a été atteinte en assurant à l'alliage une teneur en aluminium d'environ 27 %, avec des additions de cuivre et de magnésium. La ductilité de cet alliage est cependant médiocre, car son allongement est, dans les meilleures conditions de coulée, compris entre 4 et 8 %. Il en est de même d'autres alliages connus, contenant environ 35 % d'aluminium et des additions notamment de cuivre, qui sont révélés notamment par les brevets FR-A-1 140 750 et CH-A-328 148 et qui contiennent aussi une teneur en bore.

La présente invention a pour objet un alliage à base de zinc, destiné à la coulée par gravité et présentant des propriétés de ductilité améliorée. En particulier, l'allongement est nettement amélioré, tandis que la charge de rupture reste au moins égale à celle des alliages contenant 27 % ou 35 % d'aluminium.

La composition de l'alliage conforme à l'invention résulte de la constatation inattendue faite par le demandeur, selon laquelle il est possible d'améliorer :
- la ductilité de l'alliage, au moyen de faibles additions de bore ;
- la charge de rupture de l'alliage, au moyen de faibles additions de titane, de zirconium et/ou de strontium ;
- en particulier, ces deux propriétés simultanément en combinant judicieusement les additions précitées.

Selon une première modalité, un alliage de zinc, objet de la présente invention, contenant 25 % à 40 % d'aluminium, 0,5 % à 5 % de cuivre et jusqu'à 0,1 % de magnésium, présente une teneur en bore comprise entre 0,000 5 % (5 ppm) et 0,1 %, et de préférence entre 0,005 % et 0,050 %, et une teneur en titane entre 0,002 5 % (25 ppm) et 0,5 %.

L'influence du bore sur l'allongement d'un alliage conforme à cette première variante ne devient perceptible qu'à partir d'une teneur d'environ 5 ppm, tandis que le bénéfice de cet élément cesse d'augmenter lorsque la teneur en bore dépasse environ 0,1 %.

Dans le cadre de cette première modalité, l'alliage Zn-AI-B-Ti contient de préférence une teneur en titane comprise entre 0,005 % et 0,050 %.

Il a en effet été constaté que l'addition de titane devait s'élever à au moins 25 ppm (0,0025 %) pour exercer une influence perceptible sur la charge de rupture, et de préférence d'au moins 0,005 %.

Par ailleurs, une teneur en titane supérieure à 0,05 % et au maximum 0,5 % n'apporte pratiquement aucun accroissement supplémentaire de la charge de rupture.

Toujours selon cette première modalité, il est également intéressant de combiner judicieusement les additions de bore et de titane, de façcon à améliorer simultanément l'allongement et la charge de rupture de cet alliage de zinc.

A cet égard, il s'est avéré avantageux de proportionner les additions de bore et de titane, de telle façon que le rapport des teneurs en bore et en titane soit sensiblement égal à 1 : 5.

Selon une seconde modalité particulière de l'invention, un alliage Zn-AI-B du type précité contient en outre du zirconium et/ou du strontium en une teneur inférieure à 0,1 %.

Le demandeur a constaté qu'un alliage Zn-AI-B-Zr, Zn-AI-B-Sr ou Zn-AI-B-Zr-Sr comportant des additions précitées de cuivre et de magnésium et répondant aux conditions ci-dessus présentait à la fois une charge de rupture nettement accrue et des allongements plus élevés par rapport à un alliage ne contenant pas de zirconium ou de strontium.

Un alliage de zinc conforme à cette seconde modalité contenant 25 % à 40 % d'aluminium, 0,5 % à 5 % de cuivre et jusqu'à 1 % de magnésium, présente une teneur en bore comprise entre 5 ppm et 0,1 % et une teneur en zirconium et/ou en strontium comprise de préférence entre 0,005 % et 0,050 %.

De façon inattendue, l'influence du zirconium et/ou du strontium sur la charge de rupture des alliages ne devient vraiment perceptible qu'à partir d'une teneur d'environ 5 ppm, tandis que le bénéfice de ces éléments n'apparaît plus guère lorsque leur teneur dépasse environ 0,1 %.

A cet égard, il s'est avéré particulièrement avantageux de proportionner les additions de bore et de zirconium et/ou strontium de telle façon que le rapport de la teneur en bore à la teneur en zirconium et/ou strontium soit sensiblement égal à 1 : 5.

Toujours selon cette seconde modalité, il s'est également avéré intéressant de combiner les additions de zirconium et/ou strontium avec une addition de titane ne dépassant pas 0,1 %, de façon à bénéficier également de l'amélioration de la charge de rupture d'un alliage de zinc conforme à l'invention que permettent ces divers éléments.

A titre d'exemple, le tableau ci-dessous illustre l'effet des additions, conformes à l'invention, qui viennent d'être décrites, sur la charge de rupture et sur l'allongement d'un alliage à base de zinc contenant 27% d'aluminium, 1 % de cuivre et 0.02 % de magnésium.

L'alliage A est l'alliage connu antérieurement ; il présente une ductilité peu élevée, exprimée par un allongement compris entre 4 % et 8 %.

Les alliages B, et B₂, montrent qu'une addition de bore dans les limites indiquées permet de relever très sensiblement la valeur de l'allongement, et par conséquent d'améliorer la ductilité sans altérer la charge de rupture de l'alliage.

Les alliages C₁ et C₂ répondant à la première modalité particulière de l'invention, présentent également un allongement accru ; en outre, la charge de rupture est légèrement augmentée dans le cas de l'alliage C_{1,} dont les teneurs en bore et en titane respectent le rapport préférentiel de 1 : 5. En revanche, l'alliage C₃ présente une charge de rupture nettement améliorée, mais l'allongement est resté au niveau de celui de l'alliage de référence, malgré la présence de bore. Ce comportement semble pouvoir être expliqué par la formation de composés intermétalliques de bore et de titane, qui contrarient l'effet bénéfique du bore sur l'allongement, lorsque les teneurs en titane sont élevées.

L'alliage D_{1,} qui correspond à la seconde modalité particulière de l'invention, présente une charge de rupture nettement plus élevée que l'alliage de base, associée à des allongements qui sont également améliorés.

## Revendications

1. Alliage de zinc contenant de 25 % à 40 % d'aluminium, de 0,5 % à 5 % de cuivre et jusqu'à 0,1 % de magnésium, caractérisé en ce qu'il présente une teneur en bore comprise entre 0,0005 % (5 ppm) et 0,1 %, et en outre une teneur en titane entre 0,0025 % (25 ppm) et 0,5 % et/ou une teneur en zirconium et/ou strontium entre 0,005 % et 0,1 %, le reste étant du zinc et des impuretés inévitables.

2. Alliage de zinc suivant la revendication 1, caractérisé en ce que la teneur en bore est comprise entre 0,005 % et 0,050 %.

3. Alliage de zinc suivant la revendication 1 ou 2, caractérisé en ce que la teneur en titane est comprise entre 0,005 % et 0,050 %.

4. Alliage de zinc suivant l'une ou l'autre des revendications 1 et 3, caractérisé en ce que le rapport entre les teneurs en bore et en titane est voisin de 1 : 5.

5. Alliage de zinc suivant la revendication 1, caractérisé en ce que la teneur en zirconium et/ou strontium est comprise entre 0,005 % et 0,050 %.

6. Alliage de zinc suivant la revendication 5, caractérisé en ce que le rapport entre la teneur en bore et la teneur en zirconium et/ou strontium est voisin de 1 : 5.

7. Alliage de zinc suivant l'une ou l'autre des revendications 5 et 6, caractérisé en ce que la teneur en titane ne dépasse pas 0,1 %.

## Claims

1. Zinc alloy containing from 25 % to 40 % of aluminium, from 0.5 % to 5 % of copper and up to 0.1 % of magnesium, characterized in that it has a boron content of between 0.0005 % (5 ppm) and 0.1 %, and additionally a titanium content of between 0.0025 % (25 ppm) and 0.5 % and/or a zirconium and/or strontium content of between 0.005 % and 0.1 %, the remainder being zinc and unavoidable impurities.

2. Zinc alloy according to Claim 1, characterized in that the boron content is between 0.005 % and 0.050 %.

3. Zinc alloy according to Claim 1 or 2 characterized in that the titanium content is between 0.005 % and 0.050 %.

4. Zinc alloy according to either of Claims 1 and 3, characterized in that the relationship between the contents of boron and of titanium is close to 1 : 5.

5. Zinc alloy according to Claim 1, characterized in that the zirconium and/or strontium content is between 0.005 % and 0.050 %.

6. Zinc alloy according to Claim 5, characterized in that the relationship between the boron content and zirconium and/or strontium content is close to 1 : 5.

7. Zinc alloy according to either of Claims 5 and 6, characterized in that the titanium content does not exceed 0.1 %.

## Patentansprüche

1. Zinklegierung mit 25 % bis 40 % Aluminium, 0,5 % bis 5 % Kupfer und bis zu 0,1 % Magnesium, dadurch gekennzeichnet, dass sie einen Borgehalt zwischen 0,0005 % (5 ppm) und 0,1 % sowie ausserdem einen Titangehalt zwischen 0,0025 % (25 ppm) und 0,5 % und/oder einen Zirkon- und/oder Strontiumgehalt zwischen 0,005 % und 0,1 %, Rest Zink und unvermeidliche Verunreinigungen, aufweist.

2. Zinklegierung nach Anspruch 1, dadurch gekennzeichnet, dass der Borgehalt zwischen 0,005 % und 0,050 % liegt.

3. Zinklegierung nach Anspruch 1 oder 2, dadurch gekennzeichnet, dass der Titangehalt zwischen 0,005 % und 0,050 % liegt.

4. Zinklegierung nach einem der Ansprüche 1 oder 3, dadurch gekennzeichnet, dass das Verhältnis der Bor- und Titangehalte ungefähr 1 : 5 beträgt.

5. Zinklegierung nach Anspruch 1, dadurch gekennzeichnet, dass der Zirkon- und/oder Strontiumgehalt zwischen 0,005 % und 0,050 % liegt.

6. Zinklegierung nach Anspruch 5, dadurch gekennzeichnet, dass das Verhältnis der Bor- und Zirkon- und/oder Strontiumgehalte ungefähr 1 : 5 beträgt.

7. Zinklegierung nach einem der Ansprüche 5 oder 6, dadurch gekennzeichnet, dass der Titangehalt 0,1 % nicht übersteigt.
